# EUROPÄISCHE PATENTSCHRIFT

(11) **EP 1 122 373 B1**
(45) Veröffentlichungstag und Bekanntmachung des Hinweises auf die Patenterteilung: **07.06.2006**
(21) Anmeldenummer: 01101034.5
(22) Anmeldetag: 18.01.2001
(51) Int. Cl.: E04B 1/78

(54) **Verfahren zur Herstellung eines Dämmaterials aus Mineralfasern**
Manufacturing process of an insulating material with mineral fibres
Procédé de fabrication d'un matériau isolant en fibres minérales

(30) Priorität: 04.02.2000 DE 10005041
(43) Veröffentlichungstag der Anmeldung: 08.08.2001
(62) Teilanmeldung aus: 04030761.3
(73) Patentinhaber: Deutsche Rockwool Mineralwoll GmbH & Co. OHG, 45966 Gladbeck (DE)
(72) Erfinder: Klose, Gerd-Rüdiger, Dr., 46286 Dorsten (DE)
(74) Vertreter: Wanischeck-Bergmann, Axel

(56) Entgegenhaltungen:
- WO-A-95/10673
- WO-A-97/06317
- US-A- 5 981 024

## Beschreibung

Die Erfindung betrifft ein Verfahren zur Herstellung eines Dämmmaterials aus Mineralfasern, insbesondere aus mit Bindemitteln gebundenen Steinwollefasern, welches Dämmmaterial aus einer Fasermatte mit auf zumindest einer großen Oberfläche befestigtem Gittergewebe besteht, bei dem die Fasermatte aus einer mit Bindemitteln imprägnierten Fasermasse hergestellt wird, das Gittergewebe auf die Fasermasse aufgenäht oder aufgesteppt wird und die Fasermasse vor dem Aufnähen oder Aufsteppen des Gittergewebes zumindest in ihrer Längsrichtung komprimiert wird.

Zur Wärmedämmung von Gebäuden werden Dämmmaterialien, beispielsweise in Form von Dämmstoffplatten auf Außenwände des Gebäudes aufgeklebt und anschließend mit einem Putz abgedeckt, der in der Regel aus zwei Putzschichten und gegebenenfalls einer in die Putzschichten eingelagerten Armierung aus Fasermatten besteht. Derartige Wärmedämmungen werden als Wärmedämmverbundsysteme bezeichnet. Die Bewährung der Putzschicht erfolgt in der Regel in der unteren, direkt auf dem Dämmmaterial aufliegenden Putzschicht, wobei die Bewährung beispielsweise aus einem elastischen Gittergewebe besteht, das zumeist aus endlosen Glasfasern hergestellt ist. Das maximale Gewicht einer auftragbaren Putzschicht beträgt ungefähr 32 kg/m². Insgesamt wird das gesamte Eigenwicht eines Wärmedämmverbundsystems auf ca. 60 bis 65 kg/m² begrenzt. Höhere Eigenwichte treten beispielsweise dann auf, wenn Keramikplatten den äußeren Abschluß des Wärmedämmverbundsystems bilden.

Als Dämmmaterial werden vor allem Polystyrol-Hartschaumplatten verwendet, die bei Rohdichten zwischen 15 und 30 kg/m³ eine hohe Druck-, Schub- und Querzugfestigkeit aufweisen. Derartige Hartschaumplatten müssen erst bei hohen Windbelastungen zusätzlich mit sogenannten Dämmstoffhaltern gesichert werden, die über angeformte Dübel in der tragenden Außenwand verankert sind. Da aber Polystyrol-Hartschaumplatten normal bzw. leicht entflammbar sind, haben sie für hohe Gebäude keine Zulassung und sollten wegen des latenten Brandrisikos auf niedrigen Gebäuden nur in Verbindung mit bestimmten Schutzmaßnahmen zur Reduzierung des Brandrisikos eingesetzt werden.

Alternativ zu Polystyrol-Hartschaumplatten sind als Dämmmaterialien auch Mineralwolle-Dämmstoffplatten bekannt, die deutlich unterschiedliche Strukturen und demzufolge große Unterschiede in den Festigkeitseigenschaften aufweisen können. Mineralwolle-Dämmmaterialien werden bei Wärmedämmverbundsystemen ebenfalls in Plattenform angewendet, wobei derartige Dämmstoffplatten mit Rohdichten von ca. 120 bis 150 kg/m³ Querzugfestigkeiten von über 15 bis 25 kPa und Druckspannungswerten von mehr als 40 kPa bei 10% Stauchung aufweisen können. Bei diesen Dämmstoffplatten liegt ein Faserverlauf im wesentlichen parallel zu den großen Oberflächen der Dämmstoffplatten vor. Alternativ zu diesen Dämmstoffplatten sind solche Dämmstoffplatten bekannt, bei denen die Fasern überwiegend senkrecht zu den großen Oberflächen orientiert sind. Derartige Dämmstoffplatten weisen bereits bei Rohdichten ab 90 kg/m³ Querzugfestigkeiten von mehr als 80 kPa auf. Die Scherspannungswerte beider unterschiedlicher Dämmstoffplatten liegen im Bereich von ca. 50 bis 20 kPa.

Selbstverständlich sind auch andere Dämmstoffplatten aus Mineralfasern bekannt, die durch verfahrenstechnische Maßnahmen derart hergestellt sind, dass sie zwischen den voranstehend beschriebenen beiden Arten anzusiedeln sind.

Dämmmaterialien aus Mineralfasern verlieren bei intensiver und lang andauernder Feuchtebelastung stark an Festigkeit, so dass bei der Berechnung der Standsicherheit von Wärmedämmverbundsystemen nur noch verhältnismäßig geringe Dauerfestigkeitswerte in Verbindung mit relativ hohen Sicherheitsbeiwerten in Ansatz gebracht werden können. Demzufolge müssen Dämmstoffplatten mit einem Faserverlauf parallel zu ihren großen Oberflächen grundsätzlich mit Dämmstoffhaltern befestigt werden, obwohl es sich in der Praxis als üblich erwiesen hat, die Dämmstoffplatten mit mindestens 40% ihrer Fläche mit dem Untergrund zu verkleben. Bei Dämmstoffplatten mit einem Faserverlauf senkrecht zu den großen Oberflächen ist in bestimmten Bereichen ein Verkleben der Dämmstoffplatten auf dem Untergrund ausreichend, so dass bei Gebäuden bis zu einer maximalen Höhe von beispielsweise 20 m auf Dämmstoffhalter verzichtet werden kann. Nur in Bereichen besonders hoher Windsogbelastung müssen dann zusätzlich Dämmstoffhalter im Untergrund verankert werden.

Die Zahl der Dämmstoffhalter ist abhängig von der Windsogbelastung und der Größe der Dämmstoffplatten. Im allgemeinen werden vier bis sechs Dämmstoffhalter pro Quadratmeter in den Wandflächen angeordnet, während die Zahl in den Randbereichen der Fassade auf acht bis zwölf Dämmstoffhalter pro Quadratmeter angehoben wird, da hier erfahrungsgemäß in Kantenbereichen eine höhere Windsogbelastung besteht.

Die Dämmstoffhalter bestehen aus einem zumeist kreisförmigen Teller, der zur gleichmäßigen Einbettung in die Putzschichten durchbrochen ist. An diesem Teller ist ein hohler Schaft angeformt, der in der Regel in einem Spreizdübel ausläuft. Teller, Schaft und Spreizdübel bestehen aus einem zähplastischen Kunststoff, in der Regel aus Polyamid, faserverstärktem Polyamid, oder einem sonstigen faserverstärkten Kunststoff. Der Durchmesser der häufig kreisrunden Teller beträgt ca. 60 bis 140 mm und kann innerhalb der Gebäudedämmung variieren, so dass beispielsweise in den Randbereichen Teller mit größerem Durchmesser Verwendung finden, um eine größere Festigkeit zu erzielen.

Ein in den hohlen Schaft eingedrehter oder eingeschlagener Metallstift spreizt den Spreizdübel, so dass der Dämmstoffhalter kraftschlüssig mit dem Untergrund verbunden ist. Die Dämmstoffhalter können entweder direkt auf die Oberfläche des Dämmmaterials gesetzt werden, so dass die maximale Widerstandsfähigkeit gegen Windsog abhängig von der Durchzugfestigkeit des Tellers durch das Dämmmaterial vorgegeben ist, oder erst nach dem Aufbringen einer ersten Putzschicht montiert werden, wobei die Krafteinleitung wesentlich günstiger ist, da bei dieser Vorgehensweise das in der Regel in der ersten Putzschicht angeordnete Armierungsgewebe wesentlich mitträgt und die Dübeldurchzugsfestigkeit ganz deutlich erhöht. Die Dübeldurchzugsfestigkeit oder Durchzugfestigkeit durch das Dämmmaterial wird insbesondere durch die Scherfestikgeit des Dämmmaterials und die Formstabilität des Dämmstoffhalters beeinflußt. Die Durchzugsfestigkeit ist bei Dämmstoffplatten mit rechtwinklig zu den großen Oberflächen ausgerichteten Fasern niedriger als bei solchen Dämmstoffplatten, deren Faserverlauf im wesentlichen parallel zu den großen Oberflächen ausgerichtet ist.

Die Anordnung der Dämmstoffhalter nach dem Aufbringen der armierten ersten Putzschicht hat sich trotz ihrer statisch wesentlich günstigeren Ausführung in der Baupraxis nicht durchgesetzt. Vielmehr werden die Dämmstoffhalter als statisch leicht berechenbarer auskragender Arm betrachtet, an dem das Dämmmaterial mit samt den Putz- und Deckschichten hängt, bzw. der die als Folge von hygrothermischen Verformungen und Windlasten auftretenden Kräfte aufnimmt und in die tragende Wand ableitet.

Die voranstehend beschriebenen Verankerungsmethoden der Dämmstoffhalter sind relativ aufwendig. Um die notwendigen Festigkeitseigenschaften zu erreichen, müssen die Dämmstoffplatten eine Mindestrohdichte aufweisen, wobei aufgrund der Herstellungsprozesse keine vollständige Bindung aller Fasern erreicht werden kann, d.h., dass die Dämmstoffplatten Schwächezonen haben können, die die Festigkeit, insbesondere im Hinblick auf die hier bedeutsame Querzugfestigkeit negativ beeinflussen.

Die Verankerungsmethoden der Dämmstoffhalter setzen ein Bohren von Löchern und das Anordnen der Dämmstoffhalter voraus. Hierin sind ergänzende Arbeitsschritte zu sehen, die die Kosten eines Wärmedämmverbundsystems nachhaltig bestimmen. Mit zunehmender Dicke des Dämmmaterials, beispielsweise bei Niedrigenergiehäusern, die Dämmmaterialdicken von 250 bis 300 mm erforderlich machen, muß eine größere Zahl von Dämmstoffhaltern mit den damit verbundenen größeren Festigkeitswerten dergleichen eingebaut werden, die dann wegen ihrer Wirkung als Wärmebrücke zunehmend den Wärmedurchlasswiderstand des Wärmedämmverbundsystems reduzieren.

Auf der anderen Seite werden die Putzschichtdicken auf 6 bis 8 mm reduziert, um hier Material- und Arbeitskosten einzusparen. Bei derart dünnen Putzschichten stellen die Teller der Dämmstoffhalter eine gravierende Inhomogenität in der Putzschicht dar. Unter Umständen zeichnen sich die Teller in der Putzschicht ab, was insbesondere bei bestimmten klimatischen Bedingungen der Fall ist und wegen in der Regel unregelmäßiger Positionierung das Erscheinungsbild der Fassade verschlechtert.

Aus Gründen der Standsicherheit sowie aus ökonomischen und ästhetischen Gründen ist es daher sinnvoll, auf die Befestigung der Dämmstoffplatten durch in den Untergrund verankerten Dämmstoffhaltern zu verzichten und eine Verankerungsmethode zu wählen, die auch weniger von der durch die Feuchtigkeit stark beeinflußbaren Zugfestigkeit der Mineralwolle Dämmstoffplatten abhängig ist und dadurch unter Umständen eine weitere Rohdichtenabsenkung ermöglicht.

Bei Dämmmaterialien für die Dämmung von Rohrleitungen ist es bekannt, ein Gittergewebe auf die großen Oberflächen des Dämmmaterials bzw. der Dämmstoffplatten aufzunähen. Das beispielsweise aus Glasfasern, Metalldraht oder aus Garnen aus Natur- oder Synthesefasern bestehende Gittergewebe, kann vollflächig oder streifenförmig aufgenäht werden. Zum Vernähen eignen sich insbesondere Metalldrähte, Fäden oder Monofile aus Natur- oder Synthesefasern. Das Vernähen erfolgt mit Kette- und Schußfaden, also entsprechend der in der Textilindustrie üblichen Technik oder durch Verschlingung des Verbindungsfadens (Versteppen), wobei es sich hierbei um eine in einer Richtung relativ leicht lösbare Verbindung handelt. Diese Vorgehensweise ist seit langem bei der Herstellung flexibler, bindemittelfreier oder -armer Dämmmatten aus Mineralfasern bekannt, die beiderseitig mit dem Gittergewebe versehen und für die Dämmung von Apparaten oder Kesseln oder Rohrleitungen verwendet werden.

Die Übertragung der Anordnung von Drahtgeflechten auf Mineralfasermatten auf für Wärmedämmverbundsysteme geeignete, d.h. feste Dämmstoffplatten führt zu erheblichen technischen Schwierigkeiten. Einmal bietet die mit ca. 3,5 bis 7 Masse-% eines duroplastischen aushärtenden Harzgemisches und auf über 100 kg/m³ Rohdichte komprimierte Fasermasse bei Dicken von ca. 4 bis 30 cm einen erheblichen Widerstand, so dass relativ dicke Nadeln bzw. Vorstecher verwendet werden müssen, um das Drahtgeflecht mit der Dämmstoffplatte zu vernähen. Einschlüsse wie Harz-Faser-Stücke oder Glaspartikel erhöhen zusätzlich das Bruchrisiko der Nadeln, so dass eine Überdimensionierung der Nadeln erforderlich ist oder sehr feste Werkstoffe, wie beispielsweise Titan, Hochleistungskeramik oder dergleichen für die Nadeln verwendet werden müssen. Aufgrund des großen Durchmessers der Nadeln entstehen beim Einstich der Nadeln große Löcher in der Dämmstoffplattenoberfläche, was bei einer notwendigen engen Anordnung von Nähten bzw. einer geringen Stichweite zu einer Verringerung der Festigkeit der Dämmstoffplatte und mithin zum Auseinanderbrechen der Dämmstoffplatte führen kann. Die durch die Nadeln entstandenen Löcher können darüber hinaus in anschließenden Verfahrensschritten nicht mehr geschlossen werden, so dass sie die Wärmeleitfähigkeit des Dämmmaterials erheblich erhöhen. Darüber hinaus ist die Anordnung von Gittergewebe auf einzelnen Dämmstoffplatten oder auch mehreren aneinandergereihten Dämmstoffplatten wenig wirtschaftlich

Ein derartiges Verfahren ist aus der US -A-5 981 024 bekannt, dem eine gehärtete Mineralfaservliesbahn hergestellt wird, wobei in einem ersten Schritt eine erste Mineralfaservliesbahn erzeugt wird, die eine erste Längsrichtung parallel zu der ersten Mineralfaserbahn und eine erste Querrichtung parallel zu der ersten Mineralfaserbahn definiert, welche erste Mineralfaserbahn vorherrschend allgemein in der ersten Längsrichtung derselben angeordnete Mineralfasern enthält und ein erstes härtbares Bindemittel einschließt. Diese erste Mineralfaserbahn wird in der ersten Längsrichtung bewegt. Anschließend wird die erste Mineralfaserbahn in Segmenten in teilweise gegenseitig überlappender Weise quer zu der ersten Längsrichtung angeordnet, um eine zweite Mineralfaservliesbahn zu erzeugen, welche zweite Mineralfaserbahn eine zweite Längsrichtung und eine zweite Querrichtung definiert und vorherrschend allgemein zu der zweiten Längsrichtung und der zweiten Querrichtung und allgemein quer zueinander angeordnete Mineralfasern enthält. Die zweite Mineralfaserbahn wird sodann in der zweiten Längsrichtung bewegt und quer zu der zweiten Längsrichtung und parallel zu der zweiten Querrichtung gefaltet, um eine dritte Mineralfaservliesbahn zu erzeugen, welche dritte Mineralfaserbahn vorherrschend allgemein quer zueinander und allgemein quer zu der zweiten Längsrichtung und der zweiten Querrichtung angeordnete Mineralfasern enthält. Diese dritte Mineralfaservliesbahn wird in der zweiten Längsrichtung bewegt und das erste härtbare Bindemittel gehärtet, um so die Mineralfasern der dritten Mineralfaserbahn zu veranlassen, sich einander zu binden, wodurch die gehärtete Mineralfaservliesbahn gebildet wird. Es ist bevorzugt vorgesehen, dass ein zusätzlicher Schritt der Längskomprimierung der zweiten Mineralfaserbahn durchgeführt wird.

Aus der US-A-5 981 024 ist ferner ein Mineralfaserprodukt mit einen Mittelkern bekannt, der mit einer oberen Oberflächenabdeckung versehen ist, die durch eine Abdeckung aus einer durchgehenden Folie oder einem Netz aus Kunststoffmaterial oder alternativ einem Metallnetzmaterial gebildet ist. Der Mittelkern kann abgesehen von der oberen Oberflächenabdeckung mit einer unteren Oberflächenabdeckung versehen sein. Die obere Oberflächenabdeckung kann auf den Mittelkern vor oder nach der Härtestation aufgebracht werden, in dem die Oberflächenabdeckung mit dem Mittelkern vernäht wird. Der Mittelkern entsteht aus einer Verbundmineralfaserbahn, die in einem Härteofenabschnitt eingetragen wird, der zwei Härteofenteile enthält, die oberhalb und unterhalb der Verbundmineralfaserbahn angeordnet sind. Die Deckschicht besteht aus Mineralfaservliesen, die einen Mineralfaserverlauf parallel zu ihren großen Oberflächen aufweisen, während der Mittelkern ein mäandrierend abgelegtes Mineralfaservlies ist, bei dem die Mineralfasern überwiegend schräg zu den großen Oberflächen verlaufend angeordnet sind. Die Anordnung der Mineralfasern in diesen Schichten führt zu einem druckfesten Element.

Aus der WO-A-97 06317 ist ein Wärmedämmverbundsystem mit einem Fassadendämmelement aus einer Dämmstoffplatte, einem Mörtelträger als Haftgrund für ein Mörtelmaterial und mindestens einem Abstandselement zur Schaffung mindestens eines Hinterlüftungsraums zum Hinterlüften des Mörtelträgers bekannt. Der Mörtelträger hat durchgehende, zu seiner Erstreckungsebene quer ausgerichtete Mörtel-Verankerungslöcher für den Durchtritt lediglich eines Teils des Mörtelmaterials, wobei Mörtelmaterial mindestens in derjenigen Menge durch die Mörtel-Verankerungslöcher durchtreten kann, die zum Verankern des Mörtelmaterials an dem Mörtelträger erforderlich ist, so dass an dem Mörtelträger in einen oberflächennahen, dem Hinterlüftungsraum zugewandten Bereich Mörtelmaterial gelangt und der Hinterlüftungsraum im Wesentlichen frei bleibt. Der Mörtelträger ist als ein Flächengebilde ausgebildet und hat eine Faserstruktur aus insbesondere einem Natur- oder Kunstfasergewebe oder-faservlies. Demgegenüber ist das Abstandselement ein dreidimensionales Raumelement, welches wellen-, zickzack- oder sickenartig geformt ist und aus einer Kunststoff- oder Metallstruktur besteht. Das Abstandselement ist mittels Klebstoff, insbesondere Schmelzklebstoff mit der Dämmstoffplatte verbunden oder an der Dämmplatte angenäht oder mit dieser versteppt.

Ausgehend von diesem Stand der Technik liegt der Erfindung die **Aufgabe** zugrunde, ein Verfahren zur Herstellung eines Dämmmaterials aus Mineralfasern zu schaffen, mit welchem ein Dämmmaterial aus Mineralfasern herstellbar ist, dessen Einsatz bei Wärmedämmverbundsystemen möglich ist, ohne dass Nachteile hinsichtlich der Wärmeleitfähigkeit des Dämmmaterials bzw. der Verarbeitbarkeit in Kauf genommen werden müssen.

Die **Lösung** dieser Aufgabenstellung sieht bei einem erfindungsgemäßen Verfahren vor, dass die Fasermasse während des Aufbringens des Gittergewebes komprimiert gehalten wird.

Bei dem erfindungsgemäßen Verfahren ist ein kontinuierlicher Herstellungsprozeß vorgesehen, bei dem das mit Bindemittel imprägnierte Dämmmaterial vor dem Aufnähen des Gittergewebes komprimiert wird. Die Kompression kann vorzugsweise durch Stauchung in Längs- und/oder Vertikalrichtung erfolgen, wobei die Mineralfasern der Fasermasse während des Kompressionsvorgangs in gewünschter Richtung orientiert werden.

Nach einem weiteren Merkmal der Erfindung ist vorgesehen, dass die Gittergewebe vollflächig und/oder streifenförmig von oben und unten dem Fasermassenstrom zugeführt und miteinander verbunden werden. Die Verbindung der beiden Gittergewebe erfolgt hierbei vorzugsweise wegen der Vertikalbewegungen der Näh- oder Steppmaschine in Richtung einer kürzesten Verbindung. Die Höhe des Fasermassenstroms wird während des Näh- oder Steppvorgangs über der angestrebten Nenndicke des Dämmmaterials gehalten. Anschließend wird die Fasermasse auf die angestrebte Nenndicke des Dämmmaterials komprimiert. Durch diese Kompression werden die Durchstiche durch die Fasermasse weitgehend oder vollständig geschlossen. Gleichzeitig wird die bei dem Vernähen bzw. Versteppen ausgeübte Zugspannung auf die Verbindungsfäden vermindert bzw. ganz aufgehoben.

Bei der Einleitung der durch das Dämmmaterial und die aufgebrachten Putzschichten erzeugten Kräfte ist eine Orientierung der Verbindungsfäden unter bestimmten Winkeln zu den großen Oberflächen für die Tragfähigkeit des gesamten Wärmedämmverbundsystems von Vorteil. In einer erfindungsgemäßen Variante werden daher nach dem Vernähen bzw. Versteppen des Gittergewebes auf dem Dämmmaterial Zugkräfte ausgeübt, so dass sich die beiden auf den beiden Oberflächen angeordneten Gittergewebe zueinander verschieben, um die Verbindungsfäden unter einem Winkel abweichend von einem rechten Winkel, durch das Dämmmaterial verlaufend auszurichten. Diese Relativbewegung der Gittergewebe zueinander kann beispielsweise durch eine unterschiedliche Scherbeanspruchung auf die großen Oberflächen des Dämmmaterials erzielt werden, wobei Kombinationen selbstverständlich sind. Überwiegt die Scherbeanspruchung, so kommt es insbesondere in den oberflächennahen Bereichen des Dämmmaterials, zu einer Umorientierung der Einzelfasern. Die Relativbewegung der Gittergewebe erfolgt vorzugsweise vor der endgültigen Kompression der Fasermasse und/oder während dieser Kompression.

Die Fasermasse wird unter Druck einem Härteofen zugeführt, in dem das Bindemittel beispielsweise durch Heißluft innerhalb kurzer Zeit ausgehärtet wird, so dass die Struktur des Dämmmaterials fixiert ist. Die aufgebrachten Gittergewebe werden bei diesem Vorgang vorzugsweise fest an die Oberfläche der Fasermasse gedrückt, um ein Dämmstoffmaterial mit der erforderlichen Nenndicke zu erzielen. Es hat sich aber als vorteilhaft erwiesen, die Gittergewebe anschließend von der Oberfläche des Dämmmaterials insoweit zu lösen, dass sicher eine Verbindung der Gittergewebe mit dem Dämmmaterial ausschließlich über die Näh- oder Steppfäden ergibt. Bei einem derartigen Produkt kann die volle Tragfähigkeit der Gittergewebe in Verbindung mit Stoffen ausgenutzt werden, die kaum oder nicht in das Dämmmaterial eindringen können. Hierbei ist vorteilhaft, dass sich das Gittergewebe nachfolgend vollständig in den Klebemörtel und den Grundputz einbettet. Das Ablösen des Gittergewebes von der Oberfläche des Dämmmaterials wird durch eine Entlastung der Verbindungsfäden erleichtert und erfolgt vorzugsweise bevor das Dämmmaterial in Platten mit den gewünschten Abmessungen aufgeteilt wird.

Die nach dem voranstehend beschriebenen Verfahren hergestellten Dämmmaterialien, insbesondere Dämmstoffplatten können auch für andere Zwecke in vorteilhafter Weise eingesetzt werden. Beispielsweise sind die nach dem erfindungsgemäßen Verfahren hergestellten Dämmmaterialien für die Herstellung von Sandwichelementen bevorzugt geeignet, bei denen der Dämmstoffkern beidseitig mit Blechen oder ähnlichem kraftschlüssig verklebt ist. Ferner besteht eine bevorzugte Verwendung der nach dem erfindungsgemäßen Verfahren hergestellten Dämmmaterialien für die Herstellung von insbesondere partiell verklebten Warmdachaufbauten.

Weitere Vorteile und Merkmale der Erfindung ergeben sich aus der nachfolgenden Beschreibung dazugehörigen Zeichnung, in der eine bevorzugte Ausführungsform einer Dämmstoffplatte bzw. eines Wärmedämmverbundsystems dargestellt ist. In der Zeichnung zeigen:
- Figur 1: eine nach dem erfindungsgemäßen Verfahren hergestellte Dämmstoffplatte in perspektivischer Ansicht und
- Figur 2: einen Ausschnitt eines Wärmedämmverbundsystems unter Verwendung von Dämmstoffplatten gemäß Figur 1.

In Figur 1 ist eine Dämmstoffplatte 1 aus Mineralfasern dargestellt. Die Dämmstoffplatte 1 ist ein Abschnitt einer Fasermatte, die in einem an sich bekannten kontinuierlichen Herstellungsprozeß hergestellt wurde.

Die Dämmstoffplatte 1 besteht aus einem Parallelepiped mit zwei parallel zueinander ausgerichteten und im Abstand zueinander angeordneten großen Oberflächen 2 sowie jeweils zwei parallel zueinander ausgerichteten und im Abstand zueinander angeordneten und rechtwinklig zu den großen Oberflächen 2 verlaufenden Längsseiten 3 und in gleicher Weise angeordneten bzw. ausgerichtet und zusätzlich zu den Längsseiten 3 rechtwinklig ausgerichteten Schmalseiten 4. Die Dämmstoffplatte 1 weist einen Verlauf ihrer Mineralfasern im wesentlichen rechtwinklig zu den großen Oberflächen 2 auf.

Auf den großen Oberflächen 2 sind Gittergewebe 5 angeordnet, die mit den großen Oberflächen 2 der Dämmstoffplatte 1 vernäht bzw. versteppt sind. Hierzu sind Fäden vorgesehen, welche die beiden Gittergewebe 5 auf den gegenüberliegenden großen Oberflächen 2 miteinander verbinden. Die Gittergewebe 5 sind vollflächig mit der Dämmstoffplatte 1 vernäht.

Bei der Herstellung einer Dämmstoffplatte 1 gemäß Figur 1 wird ein Fasermassenstrom aus Steinwollefasern auf einem Förderband abgelegt, wobei die einzelnen Fasern eine Fasermasse bilden, die mit Bindemitteln imprägniert sind und die einzelnen Fasern punktuell miteinander verbunden sind. Die Fasermasse weist einen Faserverlauf parallel zu ihren großen Oberflächen 2 auf. Dieser Faserverlauf kann beispielsweise durch Pendelverfahren bzw. Kompressionsverfahren in Längsrichtung der Fasermasse dahingehend verändert werden, dass die Fasern anschließend im wesentlichen einen Verlauf rechtwinklig zu den großen Oberflächen 2 aufweisen. Die Fasermasse wird durch Stauchung in Längsrichtung komprimiert, wobei während des Kompressionsvorgangs auf beide Oberflächen 2 ein Gittergewebe 5 aufgenäht wird. Hierbei werden die beiden Gittergewebe 5 auf den gegenüberliegenden Oberflächen 2 über Fäden miteinander verbunden.

Die Materialstärke der Fasermasse liegt während des Aufnähens der Gittergewebe 5 über der Nenndicke des herzustellenden Dämmmaterials, das in einem abschließenden Schritt in einzelne Dämmstoffplatten 1 unterteilt wird. Nach dem Aufnähen oder Aufsteppen der Gittergewebe 5 auf die Fasermasse, die derart ausgebildet eine Fasermatte bildet, wird die Fasermatte auf die Nenndicke des Dämmmaterials komprimiert, woraufhin die einander gegenüberliegenden Gittergewebe 5 relativ zueinander bewegt werden, um die die Gittergewebe 5 miteinander verbindenden Fäden innerhalb der Fasermatte zu lockern.

Die Fasermatte wird sodann einem Härteofen zugeführt, in dem das Bindemittel durch Heißluft ausgehärtet wird, während die Fasermatte durch Druck auf ihre großen Oberflächen 2 zwei in der gewünschten Nenndicke des Dämmmaterials gehalten wird. Hierbei werden die Gittergewebe mit den großen Oberflächen 2 des Dämmmaterials über das Bindemittel verbunden. Nach dem Verlassen des Härteofens werden die Gittergewebe 5 von den Oberflächen 2 des Dämmmaterials derart gelöst, dass die Verbindung der einander gegenüberliegenden Gittergewebe 5 im wesentlichen ausschließlich durch die Fäden erfolgt, welche die beiden Gittergewebe 5 miteinander verbinden.

In Figur 2 ist ein Abschnitt eines Wärmedämmverbundsystems 6 dargestellt, welches auf einer Gebäudefassade 7 befestigt ist.

Das Wärmedämmverbundsystem 6 besteht aus einer Vielzahl von in Figur 1 dargestellten Dämmstoffplatten 1. Jede Dämmstoffplatte 1 ist mittels eines Klebemörtels 8 auf die Gebäudefassade 7 aufgeklebt, wobei das Gittergewebe 5 auf der der Gebäudefassade 7 zugewandten großen Oberfläche 2 der Dämmstoffplatte 1 in Form einer Armierung im Klebemörtel 8 eingebettet ist.

Auf ihrer der Gebäudefassade 7 abgewandten großen Oberfläche 2 weist jede Dämmstoffplatte 1 eine Putzschicht 9 auf, die aus einem Grundputz 10 und einem Deckputz 11 besteht. Im Grundputz 10 ist ein Armierungsgewebe 12 angeordnet, wobei das Armierungsgewebe 12 im wesentlichen unmittelbar im Bereich der Trennschicht zwischen dem Grundputz 10 und dem Deckputz 11 angeordnet ist.

Der Grundputz 10 ist derart auf die große Oberfläche 2 der Dämmstoffplatte 1 aufgetragen, dass das auf dieser großen Oberfläche 2 angeordnete Gittergewebe 5 im Grundputz 10 in Form einer zusätzlichen Armierung angeordnet ist.

## Patentansprüche

1. Verfahren zur Herstellung eines Dämmmaterials aus Mineralfasern, insbesondere aus mit Bindemitteln gebundenen Steinwollefasern, welches Dämmmaterial aus einer Fasermatte mit auf zumindest einer großen Oberfläche (2) befestigtem Gittergewebe (5) besteht, bei dem die Fasermatte aus einer mit Bindemitteln imprägnierten Fasermasse hergestellt wird, das Gittergewebe (5) auf die Fasermasse aufgenäht oder aufgesteppt wird und die Fasermasse vor dem Aufnähen oder Aufsteppen des Gittergewebes (5) zumindest in ihrer Längsrichtung komprimiert wird,
**dadurch gekennzeichnet,**
**dass** die Fasermasse während des Aufbringens des Gittergewebes (5) komprimiert gehalten wird.

2. Verfahren nach Anspruch 1,
**dadurch gekennzeichnet,**
**dass** die Fasermasse durch Stauchung komprimiert wird.

3. Verfahren nach Anspruch 1,
**dadurch gekennzeichnet,**
**dass** die Fasern der Fasermasse während des Kompressionsvorgangs in gewünschter Richtung orientiert werden.

4. Verfahren nach Anspruch 1,
**dadurch gekennzeichnet,**
**dass** das Gittergewebe (5) vollflächig oder streifenförmig auf die komprimierte Fasermasse aufgebracht wird.

5. Verfahren nach Anspruch 1,
**dadurch gekennzeichnet,**
**dass** das Gittergewebe (5) vollflächig oder streifenförmig mit der komprimierten Fasermasse vernäht oder versteppt wird.

6. Verfahren nach Anspruch 1,
**dadurch gekennzeichnet,**
**dass** auf beiden großen Oberflächen (2) der komprimierten Fasermasse ein Gittergewebe (5) angeordnet wird.

7. Verfahren nach Anspruch 1,
**dadurch gekennzeichnet,**
**dass** das Gittergewebe (5) in einem kontinuierlichen Ablauf der komprimierten Fasermasse zugeführt wird.

8. Verfahren nach Anspruch 1,
**dadurch gekennzeichnet,**
**dass** die Materialstärke der Fasermasse während der Herstellung der Fasermatte über der Nenndicke des Dämmmaterials gehalten wird.

9. Verfahren nach Anspruch 1,
**dadurch gekennzeichnet,**
**dass** die auf beiden großen Oberflächen (2) der komprimierten Fasermasse angeordneten Gittergewebe (5) miteinander vernäht oder versteppt werden.

10. Verfahren nach Anspruch 8,
**dadurch gekennzeichnet,**
**dass** die Fasermasse nach dem Aufnähen oder Aufsteppen des Gittergewebes (5) als Fasermatte auf die Nenndicke des Dämmmaterials komprimiert wird.

11. Verfahren nach Anspruch 1,
**dadurch gekennzeichnet,**
**dass** nach dem Vernähen oder Versteppen des Gittergewebes (5) mit der Fasermasse Zug- und/oder Scherkräfte auf das Gittergewebe (5) und/oder die Fasermasse übertragen werden.

12. Verfahren nach Anspruch 11,
**dadurch gekennzeichnet,**
**dass** die Gittergewebe (5) auf den beiden großen Oberflächen (2) der Fasermasse und/oder die Fasermasse nach Größe und/oder Wirkrichtung unterschiedlichen Zug- und/oder Scherkräften ausgesetzt werden, so dass sich die Gittergewebe (5) relativ zueinander verschieben.

13. Verfahren nach Anspruch 11,
**dadurch gekennzeichnet,**
**dass** die Zug- und/oder Scherkräfte vor der abschließenden Kompression der Fasermasse in Richtung der Flächennormalen ihrer großen Oberflächen (2) auf die Gittergewebe (5) und/oder die Fasermasse übertragen werden.

14. Verfahren nach Anspruch 1,
**dadurch gekennzeichnet,**
**dass** die aus Fasermasse und Gittergewebe (5) gebildete Fasermatte unter Druck auf zumindest ihre großen Oberflächen (2) einem Härteofen zugeführt wird.

15. Verfahren nach Anspruch 14,
**dadurch gekennzeichnet,**
**dass** die Gittergewebe (5) nach Verlassen des Härteofens von der Oberfläche (2) der Fasermatte gelöst werden.

16. Verfahren nach Anspruch 15,
**dadurch gekennzeichnet,**
**dass** die Fasermatte nach Lösen der Gittergewebe (5) in Dämmstoffplatten (1) unterteilt wird.

## Claims

1. A method of manufacturing an insulating material of mineral fibres, particularly of rockwool fibres bonded with bonding agents, which insulating material consists of a fibre mat with fabric netting (5) secured to at least one large surface (2), in which the fibre mat is made from a fibre mass impregnated with bonding agents, the fabric netting (5) is sewn or stitched onto the fibre mass and before the sewing or stitching of the fabric netting (5) the fibre mass is compressed, at least in its longitudinal direction, **characterised in that** the fibre mass is held in a compressed state during the application of the fabric netting (5).

2. A method as claimed in claim 1, **characterised in that** the fibre mass is compressed by squeezing.

3. A method as claimed in claim 1, **characterised in that** the fibres of the fibre mass are orientated in a desired direction during the compression process.

4. A method as claimed in claim 1, **characterised in that** the fabric netting (5) is applied to the compressed fibre mass over its entire surface or in strips.

5. A method as claimed in claim 1, **characterised in that** the fabric netting (5) is sewn or stitched to the compressed fibre mass over its entire surface or in strips.

6. A method as claimed in claim 1, **characterised in that** the fabric netting is disposed on both large surfaces (2) of the compressed fibre mass.

7. A method as claimed in claim 1, **characterised in that** the fabric netting (5) is supplied to the compressed fibre mass in a continuous operation.

8. A method as claimed in claim 1, **characterised in that** the material thickness of the fibre mass during the production of the fibre mat is maintained above the nominal thickness of the insulating material.

9. A method as claimed in claim 1, **characterised in that** the fabric netting (5) disposed on both large surfaces (2) of the compressed fibre mass are sewn or stitched together.

10. A method as claimed in claim 8, **characterised in that** after the sewing or stitching of the fabric netting (5), the fibre mass in the form of a fibre mat is compressed to the nominal thickness of the insulating material.

11. A method as claimed in claim 1, **characterised in that** after the sewing or stitching of the fabric netting (5) to the fibre mass, tensional and/or shear forces are transmitted to the fabric netting (5) and/or the fibre mass.

12. A method as claimed in claim 11, **characterised in that** the fabric netting (5) on the two large surfaces (2) of the fibre mass and/or the fibre mass is subjected to different tensional and/or shear forces, depending on size and/or direction of action, so that the fabric nettings (5) move relative to one another.

13. A method as claimed in claim 11, **characterised in that** the tensional and/or shear forces are transmitted to the fabric netting (5) and/or the fibre mass, before the final compression of the fibre mass in the direction of the normal to their large surfaces (2).

14. A method as claimed in claim 1, **characterised in that** the fibre mat, constituted by the fibre mass and fabric netting (5) is supplied to a setting oven with pressure applied to at least its large surfaces (2).

15. A method as claimed in claim 14, **characterised in that** the fabric netting (5) is released from the surface (2) of the fibre mat after leaving the setting oven.

16. A method as claimed in claim 15, **characterised in that** after releasing the fabric netting (5), the fibre mat is divided into insulating material plates (1).

## Revendications

1. Procédé de fabrication d'un matériau isolant en fibres minérales, en particulier en fibres de laine minérale liées par des agglomérants, lequel matériau isolant se compose d'un matelas de fibres avec un treillis textile (5) posé sur au moins une grande surface (2), dans lequel le matelas est fabriqué à partir d'une masse de fibres imprégnée de liants, le treillis textile (5) est cousu ou piqué sur le matelas de fibres et la masse de fibres est compressée au moins dans le sens longitudinal avant la couture ou la piqûre du treillis textile (5), **caractérisé en ce que** la masse de fibres est maintenue compressée pendant l'application du treillis textile (5).

2. Procédé selon la revendication 1, **caractérisé en ce que** la masse de fibres est compressée par écrasement.

3. Procédé selon la revendication 1, **caractérisé en ce que** les fibres de la masse de fibres sont orientées dans une direction souhaitée pendant l'opération de compression.

4. Procédé selon la revendication 1, **caractérisé en ce que** le treillis textile (5) est appliqué sur toute la surface de la masse de fibres compressée, ou en bandes.

5. Procédé selon la revendication 1, **caractérisé en ce que** le treillis textile (5) est cousu ou piqué avec toute la surface de la masse de fibres compressée, ou en bandes.

6. Procédé selon la revendication 1, **caractérisé en ce qu'**un treillis textile (5) est disposé sur les deux grandes surfaces (2) de la masse de fibres compressée.

7. Procédé selon la revendication 1, **caractérisé en ce que** le treillis textile (5) est amené en continu sur la masse de fibres compressées.

8. Procédé selon la revendication 1, **caractérisé en ce que** l'épaisseur de la masse de fibres est maintenue supérieure à l'épaisseur nominale du matériau isolant pendant la fabrication du matelas de fibres.

9. Procédé selon la revendication 1, **caractérisé en ce que** les treillis textiles (5) disposés sur les deux grandes surfaces (2) de la masse de fibres comprimée sont cousus ou piqués l'un à l'autre.

10. Procédé selon la revendication 8, **caractérisé en ce que** la masse de fibres est comprimée jusqu'à l'épaisseur nominale du matériau isolant, après la couture ou la piqûre du treillis textile (5), pour former un matelas de fibres.

11. Procédé selon la revendication 1, **caractérisé en ce qu'**après la couture ou la piqûre du treillis textile (5) sur la masse de fibres, des forces de traction et/ou de cisaillement sont exercées sur le treillis textile (5) et/ou la masse de fibres.

12. Procédé selon la revendication 11, **caractérisé en ce que** les treillis textiles (5) sur les deux grandes surfaces (2) de la masse de fibres et/ou la masse de fibres sont soumis à des forces de traction et/ou de cisaillement de grandeur et/ou de sens d'action différents, de sorte que les treillis textiles (5) se décalent l'un par rapport à l'autre.

13. Procédé selon la revendication 11, **caractérisé en ce que** les forces de traction et/ou de cisaillement sont exercées sur les treillis textiles (5) et/ou la masse de fibres avant la compression finale de la masse de fibres dans le sens des normales à la surface de leurs grandes surfaces (2).

14. Procédé selon la revendication 1, **caractérisé en ce que** le matelas de fibres composé de la masse de fibres et des treillis textiles (5) est amené sous une pression appliquée au moins sur ses grandes surfaces (2) à un four de durcissement.

15. Procédé selon la revendication 14, **caractérisé en ce que** les treillis textiles (5) sont détachés de la surface (2) du matelas de fibres après la sortie du four de durcissement.

16. Procédé selon la revendication 15, **caractérisé en ce que** le matelas de fibres, après avoir été séparé des treillis textiles (5), est subdivisé en panneaux d'isolant.
